# EUROPÄISCHE PATENTANMELDUNG

(11) **EP 4 672 286 A1**
(43) Veröffentlichungstag der Anmeldung: **31.12.2025**
(21) Anmeldenummer: 25184802.4
(22) Anmeldetag: 24.06.2025
(51) Int. Cl.: H01F 41/02, H01F 1/08, H01F 1/057

(54) **VERFAHREN UND STOFFGEMISCH ZUR HERSTELLUNG KUNSTSTOFFGEBUNDENER PERMANENTMAGNETE AUS RECYCELTEM, PULVERFÖRMIGEM MAGNETMATERIAL**

(30) Priorität: 24.06.2024 LU 103319
(71) Anmelder: WILO SE, 44263 Dortmund (DE)
(72) Erfinder: Krengel, Martin, 44263 Dortmund (DE)
(74) Vertreter: Cohausz Hannig Borkowski Wißgott

(57) **Zusammenfassung**

Die Erfindung betrifft ein Verfahren zur Herstellung kunststoffgebundener Permanentmagnete aus recyceltem, pulverförmigen Magnetmaterial (2), das aus Altmagneten (1) hergestellt ist, die aus unterschiedlichen Anwendungen stammen, wobei das Magnetmaterial (2) mit einem Epoxidharz (6b) und einem Presshilfsmittel vermischt, in einer Pulverpresse zu einem Pulverpressling verdichtet und dieser anschließend in einem Ofen ausgehärtet wird. Gemäß der Erfindung ist vorgesehen, dass das Epoxidharz (6b) ein Pulver ist und mit dem Magnetmaterial (2) vor dem Verdichten trocken gemischt wird. Dies vereinfacht das Verfahren und ermöglicht einen Chargenvorabzug, mit dem die Qualität des Magnetmaterials überprüft werden kann. Die Erfindung betrifft ferner ein Stoffgemisch (4) zur Herstellung kunststoffgebundener Permanentmagnete nach dem Verfahren.

## Beschreibung

Die Erfindung betrifft ein Verfahren zur Herstellung kunststoffgebundener Permanentmagnete aus recyceltem, pulverförmigem Magnetmaterial, das aus Altmagneten hergestellt ist, die aus unterschiedlichen Anwendungen stammen, wobei das Magnetmaterial mit einem Epoxidharz und einem Presshilfsmittels vermischt, in einer Pulverpresse zu einem Pulverpressling verdichtet und dieser anschließend in einem Ofen ausgehärtet wird. Des Weiteren betrifft die Erfindung ein Stoffgemisch zur Durchführung des Verfahrens.

Das Recyceln alter Permanentmagnete gewinnt vor dem Hintergrund stetig knapper werdender Ressourcen an seltenen Erden und deren geographisch extrem eingeschränkte Verteilung auf der Erde immer mehr an Bedeutung.

Vor allem sind kunststoffgebundene Magnete aus Neodym-Eisen-Bor (NdFeB) technisch besonders relevant, da sie gegenüber Hartferriten eine wesentlich höhere magnetische Leistung haben, woraus wiederum die Möglichkeit resultiert, die Permanentmagnete kleiner auszuführen. Gleichzeitig sind sie mechanisch sehr belastbar. Kunststoffgebundenen Magnete können mit komplexen Formen hergestellt werden und ihre Magnetisierung ist frei wählbar. Bei kunststoffgebundenen Permanentmagneten ist das Epoxidharz der Kunststoff, in dem die Pulverpartikel des Magnetmaterials gebunden sind. Das Epoxidharz schmilzt im Ofen, füllt die Zwischenräume zwischen den Pulverpartikeln und wirkt als Kleber.

Recyceltes Magnetmaterial zeichnet sich durch eine schwankende Qualität seiner magnetischen Eigenschaften aus, weil die Herkunft der Altmagnete, aus denen das Magnetmaterial hergestellt wird, variiert. Das recycelte Magnetmaterial weist regelmäßig auch ein breiteres Spektrum an Inhaltsstoffen bzw. Verunreinigungen auf, da die verwendeten Altmagnete aus unterschiedlichen Inhaltsstoffen zusammengesetzt sind. Die Altmagnete stammen aus unterschiedlichsten Anwendungen, beispielsweise aus Generatoren von Windkraftanlagen oder Elektromotoren von Elektrofahrzeugen. Ob die Qualität des recycelten Magnetmaterials ausreicht, um neue Permanentmagnete mit vorgegebenen Spezifikationen herzustellen, kann jedoch erst nach der Herstellung der neuen Permanentmagnete festgestellt werden, genauer gesagt, nachdem diese nach dem Aushärten im Ofen magnetisiert worden sind. Möglicherweise ist eine gesamte Charge an recyceltem Magnetmaterial unbrauchbar, wenn bereits einige wenige daraus hergestellte Permanentmagnete keine ausreichende Qualität bei den magnetischen Eigenschaften aufweisen. Dies ist vor allem dann problematisch, wenn der Hersteller des Magnetmaterials und der Hersteller der Permanentmagnete unterschiedliche Firmen sind. Denn in diesem Fall muss das gelieferte Magnetmaterial zurückgeschickt werden, so dass ein zusätzlicher logistischer Aufwand besteht.

Zu berücksichtigen ist, dass die Qualität der Charge aufgrund des üblichen Herstellungsprozesses nicht so leicht verbessert werden kann, weil die Pulverpartikel des Magnetmaterials vom Epoxidharz umhüllt sind. Die Umhüllung wird durch ein "Nassmischen" erreicht, indem das recycelte Magnetmaterialpulver in Aceton als Lösungsmittel gerührt wird, in welchem ein flüssiges Epoxidharz aufgelöst wurde. Durch anschließendes Vakuumtrocknen wird das Aceton anschließend wieder entfernt, so dass man mit Epoxidharz umhülltes Magnetmaterialpulver erhält. Beide Prozessschritte erfolgen in einem Vakuumrührtrockner.

Es besteht zwar die Möglichkeit, diesen Herstellungsprozess zur miniaturisieren, indem nur eine kleine Menge recyceltem Magnetmaterials mit dem Epoxidharz nass gemischt wird und Testmagnete nur aus dieser kleinen Menge hergestellt werden, deren Qualität dann untersucht wird. Jedoch erfordert dies einen parallelen Herstellungsprozess und zudem neue Maschinen, nämlich einen kleineren Vakuumrührtrockner.

Darüber hinaus ist das beschriebene Nassmischen des Magnetmaterialpulvers in Aceton aufwändig, teuer und sicherheitsbedenklich.

Es ist deshalb Aufgabe der vorliegenden Erfindung, die genannten Nachteile zu überwinden und ein Verfahren der eingangs genannten Art zu verbessern und zu vereinfachen, ohne recyceltes Magnetmaterial zu verschwenden, wobei auf die Verwendung von Aceton verzichtet, die Anschaffung neuer Maschinen vermieden und ein Chargenvorabzug zu Testzwecke möglich werden soll. Ferner ist es Aufgabe der Erfindung ein Stoffgemisch bereitzustellen, das die Herstellung der Permanentmagnete mit dem verbesserten Verfahren ermöglicht.

Diese Aufgabe wird durch ein Verfahren mit den Merkmalen von Anspruch 1 und ein Stoffgemisch mit den Merkmalen von Anspruch 10 gelöst. Vorteilhafte Weiterbildungen sind in den jeweiligen Unteransprüchen angegeben und werden nachfolgend erläutert.

Erfindungsgemäß ist vorgesehen, das in der Einleitung genannte Verfahren dahingehend weiterzubilden, dass das Epoxidharz ein Pulver ist und mit dem Magnetmaterial vor dem Verdichten trocken gemischt wird. Das vorgeschlagene Stoffgemisch zur Herstellung kunststoffgebundener Permanentmagnete nach dem vorgeschlagenen Verfahren ist insgesamt ein Pulvergemisch aus recyceltem, pulverförmigen Magnetmaterial, das aus Altmagneten hergestellt ist, die aus unterschiedlichen Anwendungen stammen, einem Epoxidharz in Pulverform und einem Presshilfsmittel.

Die Verwendung eines Epoxidharzes in Pulverform hat zahlreiche Vorteile. Zum einen kann auf die Verwendung von Aceton verzichtet werden und durch das Trockenmischen wird auch kein Vakuumrührtrockner benötigt. Bereits deshalb ist das Herstellungsverfahren einfacher, preiswerter und weniger sicherheitsgefährdend. Ein großer Vorteil besteht allerdings darin, dass von einer hergestellten Charge an recyceltem Magnetmaterial nur eine kleine Teilmenge als Chargenvorabzug mit dem Epoxidharz gemischt werden braucht, um daraus dann Proben neuer Permanentmagnete zunächst nur zu Testzwecken herzustellen und deren magnetische Eigenschaften zu prüfen. Sollte sich dabei herausstellen, dass die magnetischen Eigenschaften unzureichend sind, kann die Charge recycelten Magnetmaterials problemlos nachgebessert werden, beispielsweise indem die Kornverteilung durch Absieben von zu viel Feinanteil oder Überkorn (Grobanteil) verändert wird oder weiteres Pulver mit einer anderen chemischen Zusammensetzung und besseren magnetischen Eigenschaften hinzugemischt wird, da es noch nicht mit Epoxidharz vermengt ist. Somit muss kein Magnetmaterial weggeworfen werden. Die vorliegende Erfindung ist deshalb ressourcenschonend und leistet einen Beitrag zur Nachhaltigkeit.

Vorzugsweise ist auch das Presshilfsmittel pulverförmig und wird gemeinsam, d.h. gleichzeitig mit dem Epoxidharz dem Magnetmaterial trocken hinzugemischt. Somit müssen im Gegensatz zum Stand der Technik keine zwei separaten Mischprozesse für das Epoxidharz einerseits und das Presshilfsmittel andererseits verwendet werden, was das Herstellungsverfahren ebenfalls vereinfacht.

Als besonders geeignet als Presshilfsmittel hat sich Zinkstearat herausgestellt. Es dient als Schmierstoff zwischen den Pulverpartikeln des Magnetmaterials und bewirkt bei gleicher Presskraft eine höhere Verdichtung des Magnetmaterials.

Es ist ausreichend, wenn das Presshilfsmittel mit einem Anteil zwischen 0,8 und 1,5 Gewichtsprozent, vorzugsweise von etwa 1,0 oder 1,2 Gewichtsprozent, mit dem Magnetmaterial gemischt wird. Die Gewichtsprozentangabe bezieht sich auf die Gesamtmenge der Pulvermischung bestehend aus dem Magnetmaterialpulver, dem Epoxidharzpulver und dem Presshilfsmittel. Das Presshilfsmittel weist also einen Anteil zwischen 1,0 und 1,5 Gewichtsprozent, vorzugsweise von etwa 1,0 oder 1,2 Gewichtsprozent am Stoffgemisch auf.

Das Epoxidharz kann in einer Ausführungsvariante mit einem Anteil bzw. einer Dosierung zwischen 1,3 und 1,8 Gewichtsprozent, vorzugsweise von 1,5 Gewichtsprozent mit dem Magnetmaterial gemischt werden. Das Epoxidharz weist somit einen Anteil zwischen 1,3 und 1,8 Gewichtsprozent, vorzugsweise von 1,5 Gewichtsprozent am Stoffgemisch auf. Es hat sich gezeigt, dass ein in dem genannten Bereich Anteil geeignet ist, um das gesamte Magnetpulver zu binden, ohne dass das Epoxidharz aus der äußeren Mantelfläche des Pulverpresslings austritt. Der Wert von 1,8 Gewichtsprozent kann in diesem Zusammenhang als ein Grenzwert für eine Standarddosierung des Epoxidharzes verstanden werden.

In einer anderen Ausführungsvariante kann ein Austreten von Epoxidharz aus der äußeren Mantelfläche des Pulverpresslings aber gerade gewünscht sein, weil dies aufgrund der Klebewirkung des Epoxidharzes dazu genutzt werden kann, den herzustellenden Permanentmagneten sogleich mit einer Metallkomponente zu verkleben. Eine solche Metallkomponente kann beispielsweise eine Edelstahlhülse sein, die den Permanentmagneten einkapselt. So kann das Epoxidharz mit einem Anteil zwischen 1,8 und 2,5 Gewichtsprozent, vorzugsweise von 2,0 bis 2,2 Gewichtsprozent mit dem Magnetmaterial gemischt werden. Das Epoxidharz weist dann also einen Anteil zwischen 1,8 und 2,5 Gewichtsprozent, vorzugsweise zwischen 2,0 bis 2,2 Gewichtsprozent am Stoffgemisch auf. Zudem ist vorgesehen, dass der Pulverpressling vor dem Aushärten in einer Edelstahlhülse gekapselt wird. Er wird dann mitsamt der Edelstahlhülse im Ofen angeordnet, um auszuhärten. Durch die gegenüber der Standarddosierung verwendeten Überdosierung des Epoxidharzes quillt dieses aufgrund der Temperatur im Ofen aus der Mantelfläche des Pulverpressling heraus und wirkt als Kleber zur Edelstahlhülse. Da das Aushärten im Ofen bei einer vergleichsweise geringen Temperatur zwischen 170°C und 190°C, vorzugsweise von 180°C erfolgt, übersteht Edelstahlhülse die Zeit im Ofen beschädigungsfrei.

Die Edelstahlhülse kann beispielsweise eine Wandstärke zwischen 0,3mm und 0,8mm, vorzugsweise von 0,5mm aufweisen.

Das Magnetmaterial kann beispielsweise durch Schmelzschleudern hergestellt sein. Bei diesem Verfahren werden zerkleinerte Altmagnete eingeschmolzen und tröpfchenweise auf eine rotierende Rolle oder Walze extrudiert, von wo sie abprallen und der Form von Flocken (Flakes) erkalten.

Das erfindungsgemäße Verfahren eignet sich besonders zur Herstellung ringförmiger Permanentmagnete.

Bevorzugt werden die Permanentmagnete in Elektromotoren eingesetzt, die zum Antrieb von Kreiselpumpen vorgesehen sind.

Weitere Merkmale, Eigenschaften und Vorteile des erfindungsgemäßen Verfahrens und der Pulvermischung werden nachfolgend anhand von konkreten Ausführungsbeispielen und der beigefügten Figuren näher erläutert.

Es ist zu beachten, dass im Zusammenhang mit der vorliegenden Beschreibung die Begriffe "aufweisen", "umfassen" oder "enthalten" das Vorhandensein anderer Merkmale keineswegs ausschließen. Außerdem schließt die Verwendung des unbestimmten Artikels für einen Gegenstand den Plural dieses Gegenstands nicht aus.

Es zeigen:
- Figur 1:: Ein Ablaufdiagramm für die Herstellung von Permanentmagneten aus recyceltem Magnetmaterial nach dem Stand der Technik
- Figur 2:: Ein Ablaufdiagramm für die Herstellung von Permanentmagneten aus recyceltem Magnetmaterial nach einer ersten Ausführungsvariante der Erfindung
- Figur 3:: Ein Ablaufdiagramm für die Herstellung von Permanentmagneten aus recyceltem Magnetmaterial nach einer zweiten Ausführungsvariante der Erfindung

Die in den Figuren enthaltenen Bezugszeichen behalten ihre Bedeutung von Figur zu Figur bei. In den Figuren bezeichnen die Bezugszeichen immer die gleichen oder gleichwertige Verfahrensschritte und Materialien, sofern nicht anders angegeben ist.

Figur 1 zeigt ein Verfahren zur Herstellung von Permanentmagneten aus recyceltem Magnetmaterial 2 nach dem Stand der Technik. Bei dem Verfahren werden zunächst Altmagnete 1 aus einer Neodym-Eisen-Bor (NdFeB)-Legierung in einem ersten Schritt S1 gesammelt, in einem zweiten Schritt S2 zerkleinert und in einem dritten Schritt S3 eingeschmolzen. Aus der Schmelze werden anschließend in Schritt S4 durch Schmelzschleudern Pulverpartikel in Form von Flocken gewonnen, die das Magnetmaterial 2 bilden, das weiter verarbeitet wird. Die Flocken haben eine mittlere Korngröße von 150µm.

Nach dem Stand der Technik ist vorgesehen, dieses Magnetmaterial 2 mit einem in Aceton aufgelösten, flüssigen Epoxidharz 6a zu mischen, Schritt S5. Da Aceton ebenfalls flüssig ist, spricht man hier auch von einem "nassmischen". Die Pulverpartikel werden dadurch mit Epoxidharz 6a umhüllt. Das Magnetmaterial wird anschließend vakuumgetrocknet, Schritt S6, um das Aceton zu entfernen, so dass das mit Epoxidharz 6a umhüllte Magnetmaterialpulver 3 übrigbleibt. Das Nassmischen in Schritt S5 und das Trocknen in Schritt S6 werden in einem Vakuumrührtrockner ausgeführt.

Die genannten Schritte S1 bis S6 werden beim Lieferanten des Magnetmaterialpulvers 3 ausgeführt, der das mit Epoxidharz 6a umhüllte Magnetmaterialpulver 3 an den Magnethersteller liefert. Es bildet somit das Ausgangsmaterial für die Magnetherstellung.

Beim Magnethersteller ist zunächst vorgesehen, dass das Magnetmaterialpulver 3 mit einem pulverförmigen Presshilfsmittel gemischt wird, Schritt S7a. Dies erfolgt trocken, d.h. ohne in Hinzunahme eines flüssigen Lösungsmittels.

Man erhält somit eine Pulvermischung 4 die anschließend in einer Pulverpresse zu einem Pulverpressling 5 verdichtet wird, Schritt S8. Dies erfolgt mit 10 t/cm², womit 80 % der theoretischen Dichte des Werkstoffs und auch 80 % der magnetischen Remanenzflussdichte erreicht werden. Der Pulverpressling 5 hat die gewünschte Endform des herzustellenden Permanentmagneten. Dieser Pulverpressling 5 wird dann in einen Ofen verbracht, um dort bei einer Temperatur von 180°C auszuhärten. Dabei setzt die Polymerisation des Epoxidharzes 6a ein, wodurch die Pulverpartikel miteinander verkleben.

Nicht dargestellt ist in Figur 1 der weitere Schritt der Magnetisierung, bei dem der hergestellte Permanentmagnet einem starken elektromagnetischen Feld ausgesetzt wird, welches ihm die magnetische Ausrichtung aufprägt. Erst nach der Magnetisierung lässt sich feststellen, welche magnetischen Eigenschaften bzw. Qualität das ursprüngliche Magnetmaterial 2 besitzt. Sofern die Qualität nicht ausreicht, muss die gesamte Charge an mit Epoxidharz 6a versetztem Magnetmaterial 3 zurück zum Lieferanten geschickt werden, um sie erneut zu recyclen.

Figur 2 zeigt eine erste Ausführungsvariante eines erfindungsgemäßen Verfahrens, das gegenüber dem Stand der Technik deutlich einfacher ist und die testweise Herstellung von Permanentmagneten aus einem Chargenabzug ermöglicht. Wie ein Vergleich der Figur 2 mit der Figur 1 zeigt, erfolgt bei dem erfindungsgemäßen Verfahren kein Nassmischen (Schritt S5) und folgemäßig auch kein Vakuumtrocknen (Schritt S6), so dass weder Aceton noch ein Vakuumrührtrockner benötigt wird. Vielmehr wird das aus dem Schmelzschleudern gewonnene Magnetmaterial 2 direkt an den Magnethersteller geliefert. Allerdings wird hier nicht die gesamte Charge an Magnetmaterial 2 geliefert, sondern nur eine Teilmenge, d.h. ein Vorabzug.

Es ist nun vorgesehen, dass der Magnethersteller das Magnetmaterial 2 bzw. den Vorabzug mit dem Epoxidharz 6b versetzt. Dies erfolgt in Schritt S7b, indem das Epoxidharz 6 gleichzeitig mit dem Presshilfsmittel dem Magnetmaterialpulver zugemischt wird. Selbstverständlich können das Epoxidharz 6b und das Presshilfsmittel auch nacheinander mit dem Magnetmaterialpulver vermischt werden. Das Epoxidharz 6b ist hier ebenfalls ein Pulver, so dass die Materialmischung weiterhin trocken ist und in Form eines Pulvers bzw. in Form der Pulvermischung 4 bleibt. Darin haben das Presshilfsmittel einen Anteil von 1,2 Gewichtsprozent und das Epoxidharz 6b einen Anteil von 1,5 Gewichtsprozent.

Als Presshilfsmittel wird Zinkstearat verwendet.

Die weiteren Schritte unterscheiden sich gegenüber dem Verfahrensablauf in Figur 1 nicht. So wird die Pulvermischung 4 in der Pulverpresse zu einem Pulverpressling 5 verdichtet, Schritt S8, der anschließend in den Ofen verbracht wird und dort aushärtet, Schritt S10. Allerdings wird hier dann nicht unmittelbar die Polymerisation des Epoxidharzes ausgelöst. Vielmehr ist es bei dem pulverförmige Epoxidharz so, dass dieser aufschmilzt und dadurch die Pulverpartikel umhüllt und die Zwischenräume zwischen den Pulverpartikeln ausfüllt.

Anschließend erfolgt dann die Magnetisierung. Ergibt sich, dass die Qualität der Charge nicht ausreicht, muss nicht der Rest der Charge an Magnetmaterial 2 zurück zum Lieferanten geschickt werden, da sie bei ihm verblieben ist. Vielmehr kann der Lieferant die Charge sogleich nachbessern.

Figur 3 zeigt eine Weiterbildung des Verfahrens in Figur 2. Es unterscheidet sich von der ersten Ausführungsvariante lediglich darin, dass das Epoxidharzpulver 6b einen höheren Anteil an der Pulvermischung aufweist, nämlich einen Anteil zwischen 1,8 und 2,5 Gewichtsprozent, beispielsweise 2,2 Gewichtsprozent. Ein solcher Anteil, da er den Wert von 1,8 Gewichtsprozent übersteigt, wird als "überdosiert" bezeichnet. Er hat zufolge, dass beim Aushärten des Pulverpresslings im Ofen Epoxidharz aus seiner Mantelfläche herausquillt. Dies wird dazu genutzt, um eine Edelstahlhülse, die den Permanentmagneten einkapselt, stoffschlüssig mit diesem zu verkleben. Hierzu wird nach der Herstellung des Pulverpresslings 5 eine solche Edelstahlhülse über den Pulverpressling 5 geschoben oder alternativ der Pulverpressling 5 in die Edelstahlhülse geschoben. Der Pulverpressling 5 härtet dann mitsamt der Edelstahlhülse im Ofen aus, wobei sie durch das Epoxidharz 6b mit dem Permanentmagneten verklebt.

Das erfindungsgemäße Verfahren nach der Figur 2 oder 3 wird bevorzugt dazu verwendet, ringförmige Permanentmagnete herzustellen, insbesondere Permanentmagnete für Elektromotoren, die Kreiselpumpen antreiben.

Es sei darauf hingewiesen, dass die vorstehende Beschreibung lediglich beispielhaft zum Zwecke der Veranschaulichung gegeben ist und den Schutzbereich der Erfindung keineswegs einschränkt. Merkmale der Erfindung, die als "kann", "beispielhaft", "bevorzugt", "optional", "ideal", "vorteilhaft", "gegebenenfalls", "geeignet" oder dergleichen angegeben sind, sind als rein fakultativ zu betrachten und schränken ebenfalls den Schutzbereich nicht ein, welcher ausschließlich durch die Ansprüche festgelegt ist. Soweit in der vorstehenden Beschreibung Elemente, Komponenten, Verfahrensschritte, Werte oder Informationen genannt sind, die bekannte, naheliegende oder vorhersehbare Äquivalente besitzen, werden diese Äquivalente von der Erfindung mit umfasst. Ebenso schließt die Erfindung jegliche Änderungen, Abwandlungen oder Modifikationen von Ausführungsbeispielen ein, die den Austausch, die Hinzunahme, die Änderung oder das Weglassen von Elementen, Komponenten, Verfahrensschritte, Werten oder Informationen zum Gegenstand haben, solange der erfindungsgemäße Grundgedanke erhalten bleibt, ungeachtet dessen, ob die Änderung, Abwandlung oder Modifikationen zu einer Verbesserung oder Verschlechterung einer Ausführungsform führt.

Obgleich die vorstehende Erfindungsbeschreibung eine Vielzahl körperlicher, unkörperlicher oder verfahrensgegenständlicher Merkmale in Bezug zu einem oder mehreren konkreten Ausführungsbeispiel(en) nennt, so können diese Merkmale auch isoliert von dem konkreten Ausführungsbeispiel verwendet werden, jedenfalls soweit sie nicht das zwingende Vorhandensein weiterer Merkmale erfordern. Umgekehrt können diese in Bezug zu einem oder mehreren konkreten Ausführungsbeispiel(en) genannten Merkmale beliebig miteinander sowie mit weiteren offenbarten oder nicht offenbarten Merkmalen von gezeigten oder nicht gezeigten Ausführungsbeispielen kombiniert werden, jedenfalls soweit sich die Merkmale nicht gegenseitig ausschließen oder zu technischen Unvereinbarkeiten führen.

## Patentansprüche

1. Verfahren zur Herstellung kunststoffgebundener Permanentmagnete aus recyceltem, pulverförmigem Magnetmaterial (2), das aus Altmagneten (1) hergestellt ist, die aus unterschiedlichen Anwendungen stammen, wobei das Magnetmaterial (2) mit einem Epoxidharz (6b) und einem Presshilfsmittel vermischt, in einer Pulverpresse zu einem Pulverpressling verdichtet und dieser anschließend in einem Ofen ausgehärtet wird, **dadurch gekennzeichnet, dass** das Epoxidharz (6b) ein Pulver ist und mit dem Magnetmaterial (2) vor dem Verdichten trocken gemischt wird.

2. Verfahren nach Anspruch 1, **dadurch gekennzeichnet, dass** das Presshilfsmittel pulverförmig ist und gemeinsam mit dem Epoxidharz (6b) dem Magnetmaterial trocken hinzugemischt wird.

3. Verfahren nach Anspruch 2 oder 3, **dadurch gekennzeichnet, dass** das Presshilfsmittel mit einem Anteil zwischen 1,0 und 1,5 Gewichtsprozent, vorzugsweise von 1,0 oder 1,2 Gewichtsprozent mit dem Magnetmaterial (2) gemischt wird.

4. Verfahren nach einem der vorherigen Ansprüche, **dadurch gekennzeichnet, dass** das Epoxidharz (6b) mit einem Anteil zwischen 1,3 und 1,8 Gewichtsprozent, vorzugsweise von 1,5 Gewichtsprozent mit dem Magnetmaterial (2) gemischt wird.

5. Verfahren nach einem der Ansprüche 1 bis 3, **dadurch gekennzeichnet, dass** das Epoxidharz (6b) mit einem Anteil zwischen 1,8 und 2,5 Gewichtsprozent, vorzugsweise zwischen 2,0 bis 2,2 Gewichtsprozent mit dem Magnetmaterial gemischt wird, und der Pulverpressling vor dem Aushärten in einer Edelstahlhülse gekapselt wird.

6. Verfahren nach Anspruch 5, **dadurch gekennzeichnet, dass** die Edelstahlhülse eine Wandstärke zwischen 0,3mm und 0,8mm, vorzugsweise von 0,5mm aufweist.

7. Verfahren nach einem der vorherigen Ansprüche, **dadurch gekennzeichnet, dass** das Aushärten im Ofen bei einer Temperatur zwischen 170°C und 190°C, vorzugsweise 180°C erfolgt.

8. Verfahren nach einem der vorherigen Ansprüche, **dadurch gekennzeichnet, dass** das Magnetmaterial durch Schmelzschleudern hergestellt ist.

9. Verfahren nach einem der vorherigen Ansprüche, **dadurch gekennzeichnet, dass** die Permanentmagnete ringförmig sind.

10. Stoffgemisch (4) zur Herstellung kunststoffgebundener Permanentmagnete nach dem Verfahren nach einem der Ansprüche 1 bis 9 umfassend eine Mischung aus
- recyceltem, pulverförmigem Magnetmaterial (2), das aus Altmagneten (1) hergestellt ist, die aus unterschiedlichen Anwendungen stammen,
- einem Epoxidharz (6b) und
- einem Presshilfsmittel,
**dadurch gekennzeichnet, dass** das Epoxidharz (6b) ein Pulver und das Stoffgemisch (4) insgesamt ein Pulvergemisch ist.

11. Stoffgemisch (4) nach Anspruch 10, **dadurch gekennzeichnet, dass** das Presshilfsmittel Zinkstearat in Pulverform ist.

12. Stoffgemisch (4) nach Anspruch 10 oder 11, **dadurch gekennzeichnet, dass** das Presshilfsmittel einen Anteil zwischen 1,0 und 1,5 Gewichtsprozent, vorzugsweise von 1,2 Gewichtsprozent am Stoffgemisch aufweist.

13. Stoffgemisch (4) nach Anspruch 10, 11 oder 12, **dadurch gekennzeichnet, dass** das Epoxidharz (6b) einen Anteil zwischen 1,3 und 1,8 Gewichtsprozent, vorzugsweise von 1,5 Gewichtsprozent am Stoffgemisch aufweist.

14. Stoffgemisch nach Anspruch 10, 11 oder 12, **dadurch gekennzeichnet, dass** das Epoxidharz (6b) einen Anteil zwischen 1,8 und 2,5 Gewichtsprozent, vorzugsweise zwischen 2,0 bis 2,2 Gewichtsprozent am Stoffgemisch aufweist.
